# EUROPÄISCHE PATENTSCHRIFT

(11) **EP 0 898 621 B1**
(45) Veröffentlichungstag und Bekanntmachung des Hinweises auf die Patenterteilung: **03.11.1999**
(21) Anmeldenummer: 97920718.0
(22) Anmeldetag: 18.04.1997
(51) Int. Cl.: C23G 1/12, C23G 1/36

(54) **VERFAHREN ZUM ENTFERNEN VON MIT SEIFEN BEHAFTETEN KONVERSIONSSCHICHTEN VON METALLISCHEN WERKSTÜCKEN**
PROCESS FOR REMOVING SOAP-CONTAMINATED CONVERSION LAYERS ON METAL WORKPIECES
PROCEDE POUR ELIMINER DES COUCHES DE CONVERSION ALTEREES PAR DES SAVONS, SUBSISTANT SUR DES PIECES METALLIQUES

(30) Priorität: 10.05.1996 DE 19618899
(43) Veröffentlichungstag der Anmeldung: 03.03.1999
(73) Patentinhaber: Metallgesellschaft Aktiengesellschaft, 60325 Frankfurt am Main (DE)
(72) Erfinder: GELDNER, Joachim, D-61381 Friedrichsdorf (DE); WITTEL, Klaus, D-60487 Frankfurt am Main (DE); BLÜMLHUBER, Georg, D-90522 Oberasbach (DE)
(86) Internationale Anmeldenummer: EP9701966
(87) Internationale Veröffentlichungsnummer: WO9743462

(56) Entgegenhaltungen:
- EP-A- 0 275 043
- EP-A- 0 603 763
- FR-A- 2 159 488
- JP-A- 2 301 579
- PATENT ABSTRACTS OF JAPAN vol. 015, no. 076 (C-0809), 21.Februar 1991 & JP 02 301579 A (MAZDA MOTOR CORP), 13.Dezember 1990,
- DATABASE WPI Section Ch, Week 7741 Derwent Publications Ltd., London, GB; Class G04, AN 77-73486Y XP002020223 & JP 52 104 556 A (MATSUSHITA ELEC WOR) , 2.September 1977

## Beschreibung

Die Erfindung betrifft ein Verfahren zum Entfernen von nach der Kaltumformung auf metallischen Wierkstücken verbliebenen, mit Seifen behafteten Konversionsschichten mit wäßrigen, sauren Reinigern sowie dessen Anwendung auf die Reinigung von auf Werkstücken aus Aluminium oder Aluminiumlegierungen nach der Kaltumformung verbliebenen beseiften Kalziumaluminatschichten.

Im Rahmen der industriellen Fertigung von Werkstücken durch spanlose Kaltumformung stellt sich u.a. die Aufgabe, verbliebene mit Schmierstoff behaftete Phosphat-, Oxalat- oder Aluminatschichten, sogenannte eingezogene Phosphat-, Oxalat- und Aluminatschichten, zu entfernen. Als Schmiermittel dienen hierbei insbesondere Öle und Seifen, die mit der zuvor aufgebrachten Phosphat-, Oxalat- oder Aluminatschicht chemisch reagieren und dadurch eine innige Verbindung eingehen. Die Vorbereitung der Kaltumformung durch Aufbringen von Phosphat-, Oxalat- und Aluminatschichten und die anschließende Behandlung mit Schmierstoffen ist insbesondere im Bereich des Rohrziehens, des Drahtziehens, des Kaltfließpressens oder des Abstreckziehens üblich.

Die eingangs genannten, eingezogenen Schichten müssen vor allem dann entfernt werden, wenn z.B. beabsichtigt ist, das Werkstück weich zu glühen, eine erneute chemische Oberflächenbehandlung oder eine Lackierung vorzunehmen.

Die saure Reinigung von Aluminium, insbesondere von kalt umgeformtem Aluminium ist bekannt und u.a. in US-A-3 969 135 am Beispiel der Reinigung von mit Schmiermittelresten versehenen Aluminiumdosen, die durch Tief- und Abstreckziehen. aus dünnen Blechronden hergestellt wurden, beschrieben. Als Basis des sauren Reinigers wird Schwefelsäure mit einem geringen Zusatz an Flußsäure genannt. Einen weiteren sauren Reinigung für Aluminium oder Aluminiumlegierungen beschreibt EP-A 275 043. Als Basis wird eine Mineralsäure aus der Gruppe Schwefelsäure, Phosphosäure und Salpetersäure verwendet. Beiden vorgenannten verfahren ist gemeinsam, daß die zu reinigende Aluminium- oder Aluminiumlegierungsoberfläche ohne vorhergehende Konversionsbehandlung unter alleiniger Verwendung von Schmiermittel umgeformt wurde.

Dagegen beschreibt DE-A-3 843 148 ein Verfahren zur Entfernung eingezogener Konversions- und Seifenschichten mit alkalischen Reinigern und unter der Einwirkung von Ultraschall. Nach entsprechend hoher Beladung reichern sich die Bestandteile der abgelösten Konversionsschichten im Reinigerbad an und das Bad muß entsorgt werden, was in aller Regel durch Spaltung mit Säure geschieht. Nachteilig an diesem Verfahren ist, daß größere Mengen an stark alkalischer Lösung nicht nur neutralisiert, sondern auch noch stark angesäuert werden müssen. Nachteilig bei der alkalischen Reinigung speziell von Aluminium oder Aluminiumlegierungen ist ferner, daß bei Einsatz stark alkalischer Reiniger der Werkstoff angelöst wird oder aber bei Einsatz milder alkalischer Reiniger eine nur sehr langsame und unvollständige Ablösung der mit Schmierstoff behafteten Konversionsschicht selbst unter Einwirkung von Ultraschall erfolgt.

Zur wirksamen Entfernung der nach dem Kaltpressen auf der Oberfläche von Werkstücken verbliebenen Schmiermittel- und Phosphatschichten ist es weiterhin bekannt, die Werkstücke zunächst zwecks Entfernung von Natriumstearat in eine alkalische Entfettungslösung zu tauchen, dann mit heißem Waser zu waschen und zwecks Entfernung von Zinkstearat und der Phosphatschicht mit einer Beizlösung auf Basis Phosphorsäure zu behandeln. Abschließend werden die Werkstücke mit Wasser gewaschen und in eine neutralisierende Lösung getaucht. (Patent Abstracts of Japan, Band 15, Heft 076 (C-0809) 21. Februar 1991 & JP-A-02301579 (Mazda Motor Corp) 13. Dezember 1990)

Aufgabe der Erfindung ist es, ein Verfahren zum Entfernen von nach der Kaltumformung auf metallischen Werkstücken verbliebenen, mit Seifen behafteten Konversionsschichten mit wäßrigen Reinigern bereitzustellen, das die bekannten, insbesondere vorgenannten Nachteile vermeidet und eine hohe Standzeit des Reinigers ermöglicht.

Die aufgabe wird gelöst, indem das Verfahren der eingangs genannten Art in der Weise ausgebildet wird, daß man die Reinigung mit einem Salpetersäure, Phosphorsäure und/oder Amidosulfonsäure enthaltendem Reiniger bei einer Temperatur oberhalb 60°C vornimmt und den Reiniger nach hinreichend hoher belastung in Abwesenheit der gereinigten Werkstücke auf eine temperatur unterhalb 55°C abkühlt, die dabei aufschwimmende Fettsäureschicht abtrennt und mindestens den überwiegenden Teil der wäßrigen Phase zur erneuten Reinigung von Werkstücken einsetzt.

Durch das erfindungsgemäße Verfahren werden die eingezogenen, mit Seife behafteten Konversionsschichten schnell und vollständig vom Werkstück abgelöst. Die aus der Seife gebildete Fettsäure bleibt bei den angewendeten Reinigungstemperaturen von oberhalb 60°C gut im Reiniger dispergiert, so daß eine erneute Abscheidung von Fettsäure auf den Werkstücken mit Sicherheit unterbleibt.

Nach einer hinreichend hohen Beladung des Reinigers erfolgt dessen Abkühlung auf eine Temperatur unterhalb 55°C. Hierbei schwimmt die Fettsäure auf und kann in einfachster Weise abgetrennt werden. Abkühlung und Entfernung der Fettsäure kann im Reinigerbad selbst, z.B. durch Abstreifen, erfolgen. Diese Maßnahme hat zur Folge, daß die Reinigungsbehandlung vorübergehend unterbrochen werden muß. Für den Fall, daß dies nicht erwünscht ist, kann ein Teil des belasteten Reinigers dem Reinigerbad entnommen, in einer separaten Vorrichtung gekühlt und von aufschwimmender Fettsäure befreit werden. Die Abtrennung kann ebenfalls durch Abstreifen erfolgen, jedoch ist bei dieser Arbeitsweise der Abtrennung der Fettsäure durch Filtration oder Zentrifugieren der Vorzug zu geben.

Beim Entfernen der eingezogenen Konversions- und Seifenschichten wird durch chemische Reaktion Säure verbraucht. Eine vorteilhafte Ausgestaltung der Erfindung sieht daher vor, die erneut zur Reinigung einzusetzende wäßrige Phase durch Ergänzung auf die Sollkonzentration der reinigungswirksamen Komponenten, insbesondere der Säure, einzustellen. Die Ergänzungsmenge an Säure läßt sich einfach durch eine Säure-Base-Titration bestimmen.

Eine weitere bevorzugte Ausführungsform der Erfindung sieht vor, die Reinigung mit einem Reiniger vorzunehmen, der ein Tensid enthält. Besonders vorteilhaft sind Tenside auf Basis von Alkylaminethoxylaten. Alkylaminethoxylate reagieren im sauren Milieu kationaktiv und im neutralen Milieu nichtionogen. Beispiele für derartige Tenside sind Genamin^{R} C100 der Hoechst AG, beschrieben als ethoxyliertes Kokosfettamin mit 10 Mol Ethylenoxid pro Molekül, oder Marlazin^{R} L10 der Chemischen Werke Hüls AG, beschrieben als Fettaminethoxylat.

Neben einer erheblichen Verlängerung der Standzeit des Reinigers durch periodische Abtrennung der aufschwimmenden Fettsäure bietet das erfindungsgemäße Verfahren insbesondere auch den Vorzug, daß Werkstücke aus Aluminium oder Aluminiumlegierungen einwandfrei gereinigt werden können.

Die Vorteile des erfindungsgemäßen Verfahren sind besonders ausgeprägt, wenn entsprechend einer weiteren Ausgestaltung der Erfindung das Verfahren Anwendung findet auf die Reinigung von auf Werkstücken aus Aluminium oder Aluminiumlegierungen nach der Kaltumformung verbliebenen beseiften Kalziumaluminatschichten. Alumimatschichten werden als Konversionsschichten in Verbindung mit Seife bevorzugt auf dickwandigen Alumiziumwerkstücken eingesetzt, vergleiche hierzu G. Siemund "Schmieren und Phosphatieren beim Kaltumformen kombinieren", Drahtwelt, Heft 11, 1963.

Die Erfindung wird anhand der nachfolgenden Beispiele beispielsweise und näher erläutert.

### Beispiele

Stoßdämpferrohre wurden durch Kaltfließpressen aus Aluminiumronden hergestellt, die vor der Umformung mit einer Konversionsschicht aus Kalziumaluminat versehen und anschließend mit einer reaktiven Seife behandelt worden waren. Die Auflage an Kalziumaluminat und Seife nach der Umformung betrug etwa 10 g/m². Die Stoßdämpferrohre wurden entsprechend der Erfindung bei 70°C für die Dauer von 10 Minuten im Tauchen gereinigt, anschließend mit Wasser gespült und getrocknet. Im erfindungsgemäßen Verfahren wurden folgende Reiniger eingesetzt:

| | |
|---|---|
| Reiniger A | 5 % HNO3 (100 %) |
| | 0,2 % Genamin C100 (Hoechst AG) |
| | Rest Wasser |
| | |
| Reiniger B | 2 % Amidosulfonsäure (100 %) |
| | 0,3 % Genamin C100 (Hoechst AG) |
| | Rest Wasser |

Als Vergleich dienten die nachfolgend beschriebenen Reiniger:

| | |
|---|---|
| Vergleichsreiniger 1 | 80 g/l Natriumhydroxid |
| | 20 g/l Natriumglukonat |
| | 5 g/l Natriumdodecylbenzolsulfonat |
| | Rest Wasser |
| | |
| Vergleichsreiniger 2 | 20 g/l H₂SO₄ |
| | Rest Wasser |
| | |
| Vergleichsreiniger 3 | 20 g/l HCl |
| | 3 g/l Genamin C100 (Hoechst AG) |
| | Rest Wasser |

Die mit den vorstehend genannten Reinigern durchgeführten Reinigungsversuche führten zu folgendem Ergebnis: Der Vergleichsreiniger 1 erwies sich als völlig unbrauchbar. Neben einer beträchtlichen Wasserstoffentwicklung waren die Oberflächen der Werkstücke nach dem Spülen rauh, fleckig und matt.

Der Vergleichsreiniger 2 führte zwar anfänglich zu sauberen, glänzenden Oberflächen. Nach dem Durchsatz einiger weniger Werkstücke verblieb nach der Reinigung auf der Oberfläche der Sroßdämpferrohre ein kristalliner Belag, der auch nach Ergänzung der reinigungswirksamen Komponenten und einer Erhöhung der Säurekonzentration erhalten blieb. Zusätzlich schied sich auf der Oberfläche des Reinigerbades ein schmieriger Film ab, der im wesentlichen aus Fettsäure bestand und hartnäckig auf den behandelten Teilen haften blieb. Auch die Reinigung mit dem Vergleichsreiniger 3 führte zunächst zu sauberen Oberflächen. Jedoch wurde ein mit bloßem Auge leicht erkennbarer Lochfraß beobachtet.

Dem gegenüber waren die mit den Reinigern A und B erzielten Ergebnisse in jeder Hinsicht zufriedenstellend. Es wurden nicht nur saubere, glänzende Oberflächen erzielt, auch blieb die Reinigungswirkung nach längerem Durchsatz der Werkstücke einwandfrei. Zwar wurden, die Reiniger während ihres Einsatzes milchig, die Werkstücke waren jedoch nach wie vor nach dem Spülen vollständig mit Wasser benetzbar.

Um die Reinigungswirkung der Reiniger A und B aufrechtzuerhalten, wurde in bestimmten zeitlichen Abständen eine Badprobe von 5 ml entnommen und gegen Bromkresolgrün als Indikator mit 0,1 n Natronlauge titriert. Der Verbrauch von 1 ml 0,1 n Natronlauge entspricht etwa 2 g/l freier Amidosulfonsäure bzw. 1,3 g/l Salpetersäure. Entsprechend dem Titrationsergebnis wurden die Reiniger A und B mit Amidosulfonsäure bzw. Salpetersäure sowie mit dem Tensid Genamin^{R} C100 im gleichen Verhältnis wie beim Ansatz aes Reinigers ergänzt.

Nach einem Durchsatz von 2500 m² Werkstückoberfläche je m³ Reiniger wurde das Reinigerbad auf eine Temperatur von 45°C abgesenkt. Die dispergierte Fettsäure verfestigte sich, schwamm in körniger griffester Form auf und wurde abgeschöpft.

Nach neuerlicher Ergänzung der reinigungswirksamen Komponenten auf die Ausgangskonzentrationen war der Reiniger erneut voll einsetzbar.

In einem weiteren Versuch wurden phosphatierte beseifte und anschließend gepresste Stahlschrauben bei 65°C in einer drehenden Trommel 10 Minuten in einem Reiniger der nachfolgenden Zusammensetzung behandelt, anschließend mit Wasser gespült und getrocknet.

Der Reiniger enthielt

| | |
|---|---|
| 150 g/l | Phosphorsäure |
| 1 g/l | Ferhibit^{R} S, ein Beizinhibitor der CHEMETALL GmbH |
| 2 g/l | Marlazin^{R} L10 |
| Rest | Wasser |

Durch die vorstehend genannte Behandlung wurde die Phosphat- und Seifenschicht vollständig entfernt. Die Konzentration des Reinigers an reinigungswirksamem Komponenten wurde durch Titration überwacht, verbrauchte Säure sowie andere Reinigerbestandteile in der vorstehend genannten Art ergänzt. Die Regenerierung des belasteten Reinigers erfolgte durch Abkühlung auf 40°C, Entfernung der aufschwimmenden, körnigen Fettsäure und erneute Einstellung der reinigungswirksamen Komponenten auf die ursprüngliche Konzentration. Der Reiniger konnte mehrere Wochen wirksam gehalten werden.

## Patentansprüche

1. Verfahren zum Entfernen von nach der Kaltumformung auf metallischen Werkstücken verbliebenen, mit Seifen behafteten Konversionsschichten mit wäßrigen, sauren Reinigern, dadurch gekennzeichnet, daß man die Reinigung mit einem Salpetersäure, Phosphorsäure und/oder Amidosulfonsäure enthaltendem Reiniger bei einer Temperatur oberhalb 60°C vornimmt und den Reiniger nach hinreichend hoher Belastung in Abwesenheit der gereinigten Werkstücke auf eine Temperatur unterhalb 55°C abkühlt, die dabei aufschwimmende Fettsäureschicht abtrennt und mindestens den überwiegenden Teil der wäßrigen Phase erneut zur Reinigung einsetzt.

2. Verfahren nach Anspruch 1, dadurch gekennzeichnet, daß man die erneut zur Reinigung einzusetzende wäßrige Phase durch Ergänzung auf die Sollkonzentration der reinigungswirksamen Komponenten einstellt.

3. Verfahren nach Anspruch 1 oder 2, dadurch gekennzeichnet, daß man die Reinigung mit einem Reiniger vornimmt, der ein Tensid enthält.

4. Verfahren nach Anspruch 3, dadurch gekennzeichnet, daß man die Reinigung mit einem Reiniger vornimmt, der Alkylaminethoxylat als Tensid enthält.

5. Anwendung des Verfahrens nach einem oder mehreren der Ansprüche 1 bis 4 auf die Reinigung von auf Werkstücken aus Aluminium oder Aluminiumlegierungen nach der Kaltumformung verbliebene beseifte Kalziumaluminatschichten.

## Claims

1. A process for removing soap-contaminated conversion layers on metal workpieces remaining after cold-forming by means of aqueous, acid cleaning agents, characterized in that cleaning is performed with a cleaning agent containing nitric acid, phosphoric acid and/or amidosulphonic acid at a temperature above 60°C, and the cleaning agent is cooled after a sufficiently high load in the absence of the cleaned workpieces to a temperature below 55°C, the fatty acid layer floating up is separated and at least the greater portion of the aqueous phase is reused for cleaning.

2. The process as claimed in claim 1, characterized in that the aqueous phase to be reused for cleaning is adjusted to the desired concentration of the cleaning-efficient components by completing the same.

3. The process as claimed in claim 1 or 2, characterized in that cleaning is performed with a cleaning agent containing a surfactant.

4. The process as claimed in claim 3, characterized in that cleaning is performed with a cleaning agent containing alkylamine ethoxylate as surfactant.

5. Use of the process as claimed in one or several of claims 1 to 4 for cleaning soap-contaminated calcium aluminate layers on workpieces of aluminium or aluminium alloys remaining after cold-forming.

## Revendications

1. Procédé d'élimination de couches de conversion, qui restent après le formage à froid sur des pièces métalliques et qui sont altérées par des savons, par des agents de nettoyage aqueux et acides, caractérisé en ce qu'il consiste à effectuer le nettoyage par un agent de nettoyage contenant de l'acide nitrique, de l'acide phosphorique et/ou de l'acide amidosulfonique à une température supérieure à 60°C et à refroidir l'agent de nettoyage, après qu'il a été suffisamment chargé, en l'absence des pièces nettoyées, à une température inférieure à 55°C, à séparer la couche d'acide gras surnageante et à utiliser au moins la partie prépondérante de la phase aqueuse à nouveau pour le nettoyage.

2. Procédé suivant la revendication 1, caractérisé en ce qu'il consiste à régler à nouveau la phase aqueuse à utiliser pour le nettoyage en la complétant à la concentration de consigne des constituants efficaces pour le nettoyage.

3. Procédé suivant la revendication 1 ou 2, caractérisé en ce qu'il consiste à effectuer le nettoyage par un agent de nettoyage, qui renferme un agent tensioactif.

4. Procédé suivant la revendication 3, caractérisé en ce qu'il consiste à effectuer le nettoyage par un agent de nettoyage, qui renferme comme agent tensioactif un éthoxylate d'alcoylamine.

5. Utilisation du procédé suivant l'une ou plusieurs des revendications 1 à 4, pour se débarrasser de couches d'aluminate de calcium altérées par des savons et subsistant après le formage à froid sur des pièces en aluminium ou en alliages d'aluminium.
